# NEUE EUROPÄISCHE PATENTSCHRIFT

(11) **EP 1 652 909 B2**
(45) Veröffentlichungstag und Bekanntmachung des Hinweises auf die Entscheidung über den Einspruch: **27.04.2011**
(45) Hinweis auf die Patenterteilung: 05.03.2008
(21) Anmeldenummer: 04024857.7
(22) Anmeldetag: 19.10.2004
(51) Int. Cl.: C10M 157/04, C10M 173/00, C10M 161/00

(54) **Korrosionsschutzmittel für funktionelle Flüssigkeiten, wassermischbares Konzentrat und dessen Verwendung**
Corrosion-inhibiting agent for functional fluids, water-miscible lubricating concentrate and its use.
Inhibiteur de corrosion pour fluides fonctionnels, concentré de lubrifiant miscible à l'eau et son utilisation

(43) Veröffentlichungstag der Anmeldung: 03.05.2006
(73) Patentinhaber: Theunissen, Helmut, 26655 Westerstede (DE)
(72) Erfinder: Theunissen, Helmut, 26655 Westerstede (DE); Theunissen, Sabine, 10405 Berlin (DE)
(74) Vertreter: TER MEER - STEINMEISTER & PARTNER GbR

(56) Entgegenhaltungen:
- EP-A- 0 591 771
- EP-A- 1 174 489
- WO-A1-94/05746
- DE-A1- 4 138 089
- DE-A1- 4 323 909
- US-A- 3 573 225
- US-A- 4 391 722
- US-A- 5 534 624
- US-B1- 6 511 946
- JEAN C. CHILDERS: 'Metalworking Fluids"', 1994, MARCEL DEKKER, NEW YORK Artikel JEAN C. CHILDERS: 'The Chemistry of MetalworkingFlu', Seiten 165 - 189
- Ken klein:"Alkanolamides... Revisited"Cosmetics & Toiletries Magazine. Gefunden im Internet :URL:http://zenitech.com/documents/amides.p df

## Beschreibung

Die vorliegende Erfindung betrifft ein Korrosionsschutzmittel für funktionelle Flüssigkeiten, ein dieses Korrosionsschutzmittel enthaltendes wassermischbares Konzentrat für funktionelle Flüssigkeiten auf Wassergrundlage und dessen Verwendung.

Aufgrund ihrer Schwerentflammbarkeit und ihres geringen Umweltrisikos gewinnen funktionelle Flüssigkeiten auf Wassergrundlage zunehmend an Interesse. Bei diesen funktionellen Flüssigkeiten handelt es sich um Flüssigkeiten, die als Schmiermittel, Schleifmittel, Kühl- und Schmiermittel für die Metallumformung und die Metallzerspanung und insbesondere als Druckflüssigkeiten, namentlich als Hydraulikflüssigkeiten, eingesetzt werden. Diese funktionellen Flüssigkeiten auf Wassergrundlage werden auch als HFA-Flüssigkeiten beziehungsweise HFA-Hydraulikflüssigkeiten bezeichnet. Solche HFA-Hydraulikflüssigkeiten werden insbesondere in den hydraulischen Strebausbausystemen von Bergwerken eingesetzt. Sie werden vor Ort durch Vermischen von 1 bis 20 Gew.-% eines die notwendigen Wirkstoffe enthaltenden wassermischbaren Konzentrats mit entsprechend 99 bis 80 Gew.-% Wasser hergestellt. Die Konzentrate können als Schmierstoffe, synthetische Produkte oder solche auf Mineralölbasis enthalten. In Abhängigkeit von der Zusammensetzung des wassermischbaren Konzentrats erhält man als HFA-Hydraulikflüssigkeit entweder eine Emulsion (HFAE), einschließlich einer Mikroemulsion, mit mineralischem oder synthetischem Öl, oder Lösungen (HFAS). Solche HFA-Hydraulikflüssigkeiten besitzen die Viskosität von Wasser und können in einem Temperaturbereich von +5°C bis +55°C eingesetzt werden.

Wenn eine solche funktionelle Flüssigkeit auf Wassergrundlage, beziehungsweise HFA-Hydraulikflüssigkeit, keinen ausreichenden Korrosionsschutz sicherstellt, so führt dies an den mit dieser funktionellen Flüssigkeit in Kontakt stehenden Werkstoffoberflächen, namentlich der Hydraulikeinrichtungen, zur Ausbildung von Korrosion. Hierbei können insbesondere Lochkorrosion, Muldenkorrosion, Kraterbildung oder aber auch die Abscheidung von belagbildenden Korrosionsprodukten verursacht werden. Da eine derartige Korrosion namentlich beim Einsatz der HFA-Hydraulikflüssigkeit in großen hydraulischen Systemen, wie im Strebausbau von Bergwerken, unbedingt verhindert werden muß, enthalten diese wasserbasierten funktionellen Flüssigkeiten Korrosionsschutzmittel und weitere Hilfsstoffe, wie tierische, pflanzliche, mineralische und/oder synthetische Öle, Fette, Öl- oder Fettbestandteile als Schmiermittel, Fettalkohole, Biozide, Fungizide, Komplexbildner, Schwermetallinhibitoren, nichtionische oder anionische Emulgatoren, Dispergiermittel und Entschäumer.

Aus der EP 1 174 489 A1 ist ein Verfahren zur Herstellung von Schneidflüssigkeiten auf Wassergrundlage bekannt, die eine Ölphase, eine wässrige Phase, ein Bakterizid oder Fungizid und Hochdruckkomponenten enthalten. Als antikorrosive und/oder bakteriostatische Mittel können diese Schneidflüssigkeiten organische Säuren, wie Sebacinsäure, enthalten.

Aus der DE 198 33 894 A1 ist ein wassermischbares Kühlschmierstoff-Konzentrat bekannt, welches natürliche oder synthetische Mineralöle, Emulgatoren, Lösungsvermittler, Konservierungsstoffe, Metallinhibitoren und andere übliche Additive enthält und zum Zwecke der Sicherstellung einer Hautverträglichkeit einen pH-Wert von unter 7,7 aufweist. Als Korrosionsschutzmittel kann dieses Konzentrat Umsetzungsprodukte von Borsäure mit primären oder tertiären Alkanolaminen, ethoxylierte oder propoxylierte Fettsäuren oder Fettsäurealkanolamide, Phosphorsäureester, Triazole der Thiadiazole entweder alleine oder in Kombination enthalten. Wenngleich in dieser Druckschrift angegeben ist, daß mit diesen Konzentraten ein wassergemischter Kühlschmierstoff hergestellt werden kann, dessen pH-Wert möglichst nahe am Neutralpunkt liegt und der trotzdem nicht zur Rostbildung bei Metallteilen führt, die mit einer wässrigen Lösung des Kühlschmierstoffes bearbeitet worden sind, vermögen diese Konzentrate und die damit hergestellten funktionellen Flüssigkeiten auf Wassergrundlage insbesondere im Hinblick auf ihre Korrosionswirkung nicht zu befriedigen. Insbesondere können diese wasserbasierten Kühlschmierstoffe, wenn sie während längerer Zeit mit Metalloberflächen in Kontakt stehen, wie es bei der Anwendung in Hydraulikeinrichtungen der Fall ist, zur Korrosion der freiliegenden Metalloberflächen führen, namentlich durch Lochfraß und die Abscheidung von unerwünschten Belägen.

EP-A-591771 beschreibt Schmiermittelzusammensetzungen zur Metallumformung enthaltend als Schmierkomponente ein ethoxyliertes Fettamin oder Amid, ein Amin- oder Amidsalz, ein Imidazolinsalz, ein Polyalkylenglykol oder Lanolin, als filmbildende Komponente ein oder mehrere Vinyl- oder Acrylpolymere, Celluloseether, Fettalkohole oder Wachse und als Korrosionsschutzadditive ein Gemisch von Mono- und Dicarbonsäuren, ein Fettsäureethanolamid oder ein Glykolderivat.

US-A-4391722 beschreibt ein wäßriges Hydraulikfluid enthaltend ein 0.15 Gew.-% C21-Alkyldiethanolamid, 0.1 Gew.-% Benzoesäure und 0.2% Gew. eines Alkohols und ein Konzentrat enthaltend C21 diethanoldiamid, 0.2% Ethanol und 2% Benzoesäure.

DE-A-4323909 beschreibt eine Zusammensetzung aus einer Ol/Wasser-Emulsion enthaltend eine Öl-Komponente, eine Emulgator, einen Coemulgator (Fettalkohole), und Wasser sowie einer wäßrigen Lösung enthaltend Salze von aliphatischen Mono- oder Dicarbonsäuren, Benzolcarbonsäuren oder Arylsulfonaminocarbonsauren als Korrosionsinhibitor.

Die Aufgabe der vorliegenden Erfindung besteht nun darin, ein Korrosionsschutzmittel für funktionelle Flüssigkeiten anzugeben, mit denen es gelingt, das Korrosionsschutzverhalten solcher HFA-Flüssigkeiten, namentlich von HFA-Hydraulikflüssigkeiten für Hydrauliksysteme ohne Beeinträchtigung der übrigen Anforderungen an eine solche funktionelle Flüssigkeit in der Weise zu verbessern, daß ihr Einsatz in großvolumigen und äußerst kostspieligen Hydraulikeinrichtungen, wie sie im Bergbau eingesetzt werden, möglich wird.

Es hat sich überraschenderweise gezeigt, daß es mit einer Kombination aus mindestens drei verschiedenen an sich bekannten Korrosionsschutzadditiven, gelingt, das Korrosionsschutzverhalten solcher HFA-Hydraulikflüssigkeiten in unerwartet starkem Maße zu verbessern, so daß nicht nur die Lochkorrosion, die Muldenkorrosion und die Kraterbildung, sondern auch die Abscheidung von belagbildenden Korrosionsprodukten vollständig vermieden werden kann, die man bei der Verwendung herkömmlicher HFA-Flüssigkeiten bei dem nachfolgend beschriebenen Spaltkorrosionstest entsprechend DSK Norm N 762 830 beobachtet.

Gegenstand der Erfindung ist daher das Korrosionsschutzmittel gemäß Hauptanspruch. Die Unteransprüche betreffen bevorzugte Ausführungsformen dieses Erfindungsgegenstandes, ein dieses Korrosionsschutzmittel enthaltendes wassermischbares Konzentrat für funktionelle Flüssigkeiten auf Wassergrundlage, bevorzugte Ausführungsformen dieses Konzentrats sowie seine Verwendung für die Herstellung eines Schmiermittels, eines Schleifmittels, einer Hydraulikflüssigkeit oder eines Kühlschmiermittels auf Wassergrundlage für die Metallumformung und Metallzerspanung.

Eine Ausführungsform der Erfindung betrifft daher ein Korrosionsschutzmittel für funktionelle Flüssigkeiten, umfassend 5 bis 80 Gew.-% mindestens eines Fettsäurealkanolamids auf der Grundlage von gesättigten oder ungesättigten Fettsäuren mit 10 bis 20 Kohlenstoffatomen, 5 bis 80 Gew.-% mindestens eines Alkohols mit 2 bis 14 Kohlenstoffatomen ausgewählt aus der Isopropanol, n-Butanol, Butyldiglykol, Hexylenglykol, Butyltriglykol, Benzylalkohol und Phenoxyethanol umfassenden Gruppe und 5 bis 80 Gew.-% mindestens einer aromatischen Monocarbonsäure oder einer aliphatischen Dicarbonsäure mit 10 bis 12 Kohlenstoffatomen ausgewählt aus der Sebacinsäure, Undecandisäure, Dodecandisäure und p-tert-Butylbenzoesäure umfassenden Gruppe, wobei die Summe dieser Bestandteile 100 Gew.-% beträgt und die Gew.-% auf das Gewicht des Korrosionsschutzmittels bezogen sind.

Es hat sich bei Vergleichsuntersuchungen, die in den nachfolgenden Beispielen und Vergleichsbeispielen verdeutlicht werden, gezeigt, daß nur dann, wenn das Korrosionsschutzmittel die drei angegebenen notwendigen Bestandteile enthält und die aromatische Monocarbonsäure beziehungsweise die aliphatische Dicarbonsäure, die unerwünschte Korrosion vollständig vermieden werden kann, während beispielsweise bei Vorhandensein einer aliphatischen Monocarbonsäure mit 10 Kohlenstoffatomen, wie der Neodecansäure, das Auftreten von festen Ablagerungen und von Linienkorrosion nicht vermieden werden kann. Dieses Ergebnis ist zweifellos als überraschend und für den Fachmann unerwartet anzusehen.

Vorzugsweise enthält das erfindungsgemäße Korrosionsschutzmittel 25 bis 60 Gew.-% des mindestens einen Fettsäurealkanolamids, 15 bis 25 Gew.-% des mindestens einen Alkohols mit 20 bis 50 Gew.-% der mindestens einen aromatischen Monocarbonsäure oder aliphatischen Dicarbonsäure der oben definierten Art.

Als Fettsäurealkanolamide sind in dem erfindungsgemäßen Korrosionsschutzmittel vorzugsweise solche auf der Grundlage von gesättigten oder ungesättigten Fettsäuren mit 12 bis 18 Kohlenstoffatomen und Alkanolaminen mit 2 bis 6 Kohlenstoffatomen, namentlich Monoethanolamin, Diethanolamin, Triethanolamin, Monopropanolamin, Monoisopropanolamin, 2-Amino-2-methyl-1-propanol, 2-Amino-2-ethyl-1,3-propandiol und/oder Diglykolamin, welches auch als 2-Aminoethoxyethanol oder Ethylenglykol-2-aminoethylether bezeichnet wird, enthalten.

Erfindungsgemäß besonders bevorzugte Fettsäurealkanolamide sind Kokosfettsäurealkanolamide und Tallölfettsäuremonoalkanolamide, wie Kokosfettsäuremonoethanolamid, Kokosfettsäuremonopropanolamid, Tallölfettsäuremonoethanolamid und Tallölfettsäuremonopropanolamid und insbesondere auch Umsetzungsprodukte aus Kokosfettsäure, Kokosöl, Tallölfettsäure und/ oder Tallöl und Diglykolamin.

Die erfindungsgemäß als dritter wesentlicher Bestandteil des Korrosionsschutzmittels eingesetzte aromatische Monocarbonsäure oder aliphatische Dicarbonsäure wird aus der Sebacinsäure, Undecandisäure, Dodecandisäure und p-tert-Butylbenzoesäure umfassenden Gruppe ausgewählt. Als besonders günstig haben sich Mischungen aus diesen Säuren herausgestellt, insbesondere Mischungen aus Undecandisäure und Dodecandisäure in einem auf das Gewicht bezogenen Mischungsverhältnis von 3:1 bis 1:3 und insbesondere 1:1.

Ein weiterer Gegenstand der Erfindung ist ein wassermischbares Konzentrat für funktionelle Flüssigkeiten auf Wassergrundlage und insbesondere für HFA-Hydraulikflüssigkeiten, welches tierische, pflanzliche, mineralische und/ oder synthetische Öle, Fette, Öl- oder Fettbestandteile als Schmiermittel, Fettalkohole, Biozide, Fungizide, Komplexbildner, Schwermetallinhibitoren, nichtionische oder anionische Emulgatoren, Dispergiermittel, Entschäumer, Korrosionsschutzmittel und Wasser und übliche Zusätze als Rest enthält und als wesentlichen erfindungsgemäßen Bestandteil 2 bis 20 Gew.-%, vorzugsweise 5 bis 15 Gew.-% des oben definierten Korrosionsschutzmittels enthält, wobei die Gewichtsprozent auf das Gewicht des wassermischbaren Konzentrats bezogen sind.

Gemäß einer bevorzugten Ausführungsform enthält das wassermischbare Konzentrat 1 bis 12 Gew.-%, bevorzugter 2 bis 8 Gew.-% mindestens eines Fettsäurealkanolamids auf der Grundlage von gesättigten oder ungesättigten Fettsäuren mit 10 bis 20 Kohlenstoffatomen, 1 bis 8 Gew.-% mindestens, bevorzugter 1,5 bis 5 Gew.-% des Alkohols mit 2 bis 14 Kohlenstoffatomen und 1 bis 8 Gew.-%, bevorzugter 1 bis 5 Gew.-% der aromatischen Monocarbonsäure oder aliphatischen Dicarbonsäure mit 10 bis 12 Kohlenstoffatomen.

In vorteilhafter Weise enthält das wassermischbare Konzentrat ein Fettsäurealkanolamid auf der Grundlage von gesättigten oder ungesättigten Fettsäuren mit 12 bis 18 Kohlenstoffatomen und Alkanolaminen mit 2 bis 6 Kohlenstoffatomen, wobei als Alkanolamine Monoethanolamin, Diethanolamin, Triethanolamin, Monopropanolamin, Monoisopropanolamin, 2-Amino-2-methyl-1-propanol, 2-Amino-2-ethyl-1,3-propandiol und Diglykolamin besonders bevorzugt sind. Noch bevorzugter enthält das Konzentrat als Fettsäurealkanolamid ein Kokosfettsäuremonoalkanolamid und/oder Tallölfettsäuremonoalkanolamid, insbesondere Kokosfettsäuremonoethanolamid, Kokosfettsäuremonopropanolamid, Tallölfettsäuremonoethanolamid und/oder Tallfettsäuremonopropanolamid, wobei gemäß einer weiter bevorzugten Ausführungsform als Fettsäurealkanolamid ein Umsetzungsprodukt aus Kokosfettsäure, Kokosöl, Tallölfettsäure und/oder Tallöl und Diglykolamin eingesetzt wird.

Das Konzentrat enthält als Alkohol Isopropanol, n-Butanol, Butyldiglykol, Hexylenglykol, Butyltriglykol, Benzylalkohol und Phenoxyethanol, wobei diese Alkohole einzeln oder in Form von beliebigen Mischungen eingesetzt werden können.

Das wassermischbare Konzentrat enthält als aromatische Monocarbonsäure oder aliphatische Dicarbonsäure Sebacinsäure, Undecandisäure, Dodecandisäure oder p-tert-Butylbenzoesäure, wobei diese Säuren einzeln oder in Form von Mischungen eingesetzt werden können. Hierbei sind Mischungen aus Undecandisäure und Dodecandisäure in Gewichtsverhältnissen von 3:1 bis 1:3 und insbesondere von 1:1 besonders bevorzugt sind. Diese Mischungen haben sich im Hinblick auf die Korrosionsschutzwirkung als besonders vorteilhaft erwiesen.

Gemäß einer weiteren bevorzugten Ausführungsform kann das erfindungsgemäße wassermischbare Konzentrat 0,5 bis 3 Gew.-% einer bioziden Verbindung enthalten, die aus bioziden quaternären Ammoniumverbindungen, Guanidinderivaten, O- oder N-Formalen, O- oder N-Acetalen, Isothiazolinen, Isothiazolinonen, aliphatischen Aminen oder Diaminen, 3-Iod-2-propinyl-butylearbamat, Bis(3-aminopropyl)-dodecylamin und Mischungen davon ausgewählt ist. Als Fungizid oder Bakterizid kann das Konzentrat 0,5 bis 3 Gew.-% eines fungiziden Pyridinderivats, vorzugsweise Pyrithion oder ein Pyrithionderivat, wie 2-Pyridinthiol-1-oxid-Natriumsalz enthalten.

Als Komplexbildner kann das erfindungsgemäße Konzentrat 0,5 bis 5 Gew.-% Ethylendiamintetraessigsäure oder deren Alkali- oder Ammoniumsalze, Natriumcitrat, Natriumgluconat, N,N'-Disalicyliden und/oder Derivate davon enthalten.

Gemäß einer weiteren vorteilhaften Ausführungsform enthält das erfindungsgemäße wassermischbare Konzentrat 1 bis 8 Gew.-%, bevorzugter 2 bis 5 Gew.-% eines aus Phosphorsäureestern, wie Ethylhexylphosphorsäure, Phosphonsäurederivaten, Diaminoxethylat, Triaminoxethylat, Alkylimidazolinen, Polyaminnaphthensäureamiden, synthetischen oder natürlichen Sulfonaten, wie Erdölsulfonaten, p-tert-Butylbenzoesäure, Tricarbonsäuren, Neodecansäure, 5- oder 6-Carboxy-4-hehyl-2-hexen-1-octansäure, gesättigten oder ungesättigten Fettsäuren, ethoxylierten oder propoxylierten Fettsäuren und Fettsäurealkanolamiden, Thiadiazolverbindungen und Mischungen davon ausgewählten zusätzlichen Korrosionsschutzmittels.

Weiterhin kann als zusätzliches Korrosionsschutzmittel 3 bis 25 Gew.-% eines Umsetzungsprodukts aus Borsäure und primären oder tertiären Alkanolaminen in dem erfindungsgemäßen wassermischbaren Konzentrat enthalten sein.

Das erfindungsgemäße Konzentrat kann weiterhin 0,05 bis 1,5 Gew.-% Benzotriazol und/oder Toluyltriazol und/oder Derivate davon als Schwermetallinhibitor enthalten.

Erfindungsgemäß enthält das mit Wasser mischbare Konzentrat als tierisches, pflanzliches, mineralisches und/oder synthetisches Schmiermittel 3 bis 70 Gew.-% eines natürlichen oder synthetischen Mineralöls, 2 bis 40 Gew.-% eines Esteröls, bei dem es sich um übliche synthetische Esteröle handelt, die dem Fachmann geläufig sind, 1 bis 6 Gew.-% eines phosphatierten und/oder ethoxylierten Alkohols und/oder 2 bis 35 Gew.-% eines Polyalkylenglykols und/oder Polyvinylpyrrolidons, mit der Maßgabe, daß dieses Schmiermittel 10 bis 70 Gew.-% des wassermischbaren Konzentrats ausmacht.

Als Entschäumer kann das Konzentrat 0,05 bis 1 Gew.-% einer Siloxanverbindung enthalten, während als Emulgator 1 bis 5 Gew.-% Oleoylsarcosid bevorzugt sind. Als Dispergiermittel können 0,2 bis 5 Gew.-% eines Acrylpolymersalzes, insbesondere eines Salzes einer Poly(meth)acrylsäure in dem Konzentrat enthalten sein.

Gemäß einer bevorzugten Ausführungsform weist das wassermischbare Konzentrat nach dem Verdünnen mit Wasser auf einen Konzentratgehalt von 1 bis 20 Gew.-%, bezogen auf die erhaltene funktionelle Flüssigkeit, einen pH-Wert von 8,4 bis 9,8, vorzugsweise von 9,0 bis 9,5 auf.

Gemäß einer weiteren Ausführungsform betrifft die Erfindung die Verwendung des oben definierten wassermischbaren Konzentrats für die Herstellung eines Schmiermittels, eines Schleifmittels, einer Hydraulikflüssigkeit oder eines Kühlschmiermittels auf Wassergrundlage für die Metallumformung und die Metallzerspanung durch Vermischen von 1 bis 20 Gew.-%, vorzugsweise 2 bis 5 Gew.-% des oben definierten wassermischbaren Konzentrats, mit 99 bis 80 Gew.-%, vorzugsweise 99 bis 95 Gew.-% Wasser. Unter spanloser Metallumformung ist im Rahmen der erfindungsgemäßen Verwendung das Tiefziehen. Kaltfließpressen oder Walzen zu verstehen, während die spanende Metallverarbeitungen das Drehen, Fräsen, Bohren und Schleifen von Metallen umfaßt.

Es hat sich überraschenderweise gezeigt, daß das erfindungsgemäße wassermischbare Konzentrat auch beim Vermischen mit Wasser mit einer Härte von 3°dH bis 42°dH bei einem Konzentratanteil von 2% HFA-Hydraulikflüssigkeit in Form von Emulsionen ergibt, die auch nach 600 Stunden bei einer Temperatur von 50°C absolut stabil sind.

Das erfindungsgemäße Korrosionsschutzmittel wird durch einfaches Vermischen der Bestandteile hergestellt. Das wassermischbare Konzentrat der vorliegenden Erfindung wird dadurch hergestellt, daß man die in Wasser löslichen beziehungsweise in Wasser dispergierbaren Bestandteile zunächst in Wasser einbringt, dann die öllöslichen Bestandteile in der Ölkomponente löst oder dispergiert und dann die wasserhaltige Mischung langsam der Mineralölmischung zusetzt.

Die folgenden Beispiele dienen der weiteren Erläuterung der Erfindung.

In den Beispielen und den Vergleichsbeispielen wird der mit dem erfindungsgemäßen Korrosionsschutzmittel erzielte Korrosionsschutzeffekt mit Hilfe des Spaltkorrosionstests, entsprechend der DSK Norm N 762 830 bestimmt. Das Verfahren der Korrosionsprüfung mit Hilfe dieses Spaltkorrosionstests ist veröffentlicht in Glückauf 138 (2002) Nr. 5, Seiten 208-212. Das Verfahren besteht darin, daß die zu prüfende Druckflüssigkeit oder Hydraulikflüssigkeit in einer definierten Stempeleinheit (Kolben-Zylinder) unter rein statischen Bedingungen während 21 Tagen bei einer Luftfeuchtigkeit von 95% und einer Prüftemperatur von 35°C gelagert wird. Der Spaltbereich ist zwischen der Zylinderinnenoberfläche und einem auf dem Kolben befindlichen Bronzeteil ausgebildet. Auf dem Bronzeteil ist ein handelsüblicher Dichtring aufgezogen. Nach einer Kontaktzeit mit der zu prüfenden Flüssigkeit während 21 Tagen wird die Stempeleinheit demontiert und der Spaltbereich auf der Zylinderinnenoberfläche im Hinblick auf eine Korrosionsausbildung untersucht. Bei diesem Spaltkorrosionstest zeigt sich, daß bei unzureichendem Korrosionsschutz neben einer Lochkorrosion und Kraterbildungen auch belagsähnliche, farblich sehr unterschiedliche Korrosionsprodukte im Spaltbereich auf der Zylinderoberfläche abgelagert werden. Wenn sich diese Beläge im Spaltbereich des Dichtrings auf der Zylinderoberfläche finden, so finden sie sich in der Regel auch auf der Dichtringoberfläche und der Bronzeoberfläche. Insbesondere sammeln sich an der Dichtlippe kleinere Partikel an, die für eine linienförmige Korrosion in Umfangsrichtung der Zylinderoberfläche verantwortlich sind. Im Hinblick auf die Definition des Begriffes "Spaltkorrosion" ist auf die Norm DIN EN ISO 8044-3.17 zu verweisen.

### Beispiele 1 bis 5 und Vergleichsbeispiele A bis E

Aus den in den nachfolgenden Tabellen 1 bis 3 angegebenen Bestandteilen werden zunächst wassermischbare Konzentrate hergestellt, die dann im Verhältnis von 2 Gewichtsteilen Konzentrat mit 98 Gewichtsteilen Wasser vermischt werden, unter Bildung einer HFA-Hydraulikflüssigkeit, die bei dem oben angesprochenen Spaltkorrosionstest untersucht wird.

Für die Herstellung der wassermischbaren Konzentrate wird zunächst Wasser vorgelegt, wonach Kaliumhydroxid zugegeben und unter Rühren gelöst wird. Anschließend werden die jeweils verwendeten Säuren, wie Sebacinsäure, Dodecandisäure, Undecandisäure beziehungsweise im Vergleichsbeispiel E Neodecansäure, zugesetzt, und es wird so lange bei einer Temperatur von 50°C gerührt, bis der pH-Wert der Mischung bei 7 liegt. Anschließend werden Natriumcitrat und Monoethanolamin zugesetzt und man läßt die Mischung unter Rühren auf 25°C abkühlen.

In einem getrennten Gefäß erwärmt man einen Teil des als Schmierstoff eingesetzten aliphatischen Kohlenwasserstoffs (50%) und gibt anschließend die Fettsäurealkanolamide, Natriumpetrolsulfonat unter Rühren zu und anschlie-ßend den verbliebenen aliphatischen Kohlenwasserstoff, gefolgt von den restlichen Bestandteilen. Anschließend mischt man gut durch und gibt unter Rühren die in der ersten Stufe erhaltene wasserhaltige Mischung zu der Mischung auf der Grundlage von aliphatischen Kohlenwasserstoffs zu. Man erhält ein hellbraunes, klares, leicht viskoses Konzentrat, welches dann mit Wasser vermischt wird unter Bildung einer funktionellen Flüssigkeit auf Wassergrundlage (HFA-Hydraulikflüssigkeit) mit einem Gehalt von 2 Gew.-% des Konzentrats und 98 Gew.-% Wasser. Diese HFA-Hydraulikflüssigkeit wird in den Spaltbereich der Stempeleinheit für den Spaltkorrosionstest eingebracht und während 21 Tagen bei einer Luftfeuchtigkeit von 95% und einer Temperatur von 35°C statisch gelagert. Nach der Öffnung der Stempeleinheit und dem Entfernen der darin enthaltenen HFA-Hydaulikflüssigkeit wird die Prüfeinrichtung im Hinblick auf die Verschlammung im Bodenbereich des Außenrohrs, im Spaltbereich und im Bronzekolbenbereich untersucht und auf Ablagerungen vor der Reinigung im Innenrohr und im Außenrohr und auf Anlauffarbe nach der Reinigung im Innenrohr und im Außenrohr und auf feste Ablagerungen an der Innenfläche des Zylinders und im Spaltbereich des Zylinders sowie an der Oberfläche des Bronzekolbens untersucht.

Wie in den nachfolgenden Tabellen 1 bis 3 angegeben ist, ergeben sich mit den HFA-Hydraulikflüssigkeiten nach der vorliegenden Erfindung keinerlei Korrosionseffekte, während die Produkte der Vergleichsbeispiele A bis E den Korrosionstest entsprechend der DSK Norm N 762 830 nicht bestehen, da sich sowohl Ablagerungen vor der Reinigung am Zylinder feststellen lassen, ebenso wie feste Ablagerungen im Spaltbereich des Zylinders und eine linienförmige Korrosion in Umfangsrichtung im Spaltbereich des Zylinders.

| **Tabelle 1** | **Beispiel 1** | **Vergleich A** | **Beispiel 2** | **Vergleich B** |
|---|---|---|---|---|
| **Bestandteile** | Gew.-% | Gew.-% | Gew.-% | Gew.-% |
| Wasser | 28,0 | 31,6 | 28,0 | 32,0 |
| Totuyltriazol/Benzotriazol | 0,5 | 0,5 | 0,5 | 0,5 |
| Fettalkoholpolyglykolether | 3,6 | 3.6 | 3,6 | 3,6 |
| Oleoylsarkosid | 1,8 | 1,8 | 1,8 | 1,8 |
| Hexahydrotriazin | 1,2 | 1,2 | 1,2 | 1,2 |
| aliphat. Kohlenwasserstoff Siedebereich <200°C (BNS 4) | 42,8 | 42,8 | 42,8 | 42,8 |
| Synthetisches Natriumpetrolsulfonat | 1,8 | 1,8 | 1,8 | 1,8 |
| Kaliumhydroxid | 1,3 | 1,3 | 1,3 | |
| Natriumcitrat | 0,9 | 0,9 | 0,9 | 0,9 |
| Triäthanolamin rein | | | | |
| Oleylethercarbosäure 5 EO | 1,8 | 1,8 | 1,8 | 1,8 |
| 5-, 6-Carboxy-4-hexyl-2-cyclohexen-1-octansäure | | | | |
| Polysiloxan-Entschäumer | 0,25 | 0,25 | 0,25 | 0,25 |
| Monoethanolamin | 2,6 | 2,6 | 2,6 | 2,6 |
| Tallölfettsäure | | | | |
| 2-Ethylhexylphosphorsäure | | | | |
| 3-Jod-2Propinylbutylcarbamat | 0,35 | 0,35 | 0,35 | 0,35 |
| Bis(3-aminopropyl)-dodecyl-amin | 0,5 | 0,5 | 0,5 | 0,5 |
| **Kokosfettsäurealkanolamid** | | | 3,0 | 3,0 |
| **Tallölfettsäurealkanolamid** | 6,3 | 6,3 | 3,3 | 3.3 |
| **n-Butanol** | 0,9 | | 0,9 | 0,9 |
| **Benzylalkohol** | 2,7 | | 2,7 | 2,7 |
| **Butyldiglykol** | | | | |
| **Sebacinsäure** | | | | |
| **Dodecandisäure** | 1,35 | 1,35 | 1,35 | |
| **Undecandisäure** | 1,35 | 1,35 | 1,35 | |
| **Neodecansäure (C₁₀ Monocarbonsäure)** | | | | |
| **Summe** | 100,00 | 100,00 | 100,00 | 100,00 |
| **pH-Wert nach dem Verdünnen** | 9,3 | 8,8 | 9,2 | 9,4 |
| | | | | |
| **Spaltkorrosionstest** gemäß DSK N 762 830 | keine Korrosion | Ablagerungen im Zylinder, feste Ablagerungen, Linienkorrosion | keine Korrosion | Ablagerungen im Zylinder, feste Ablagerungen, Linienkorrosion |
| | | | | |

| **Tabelle 2** | **Beispiel 3** | **Vergleich C** | **Beispiel 4** | **Vergleich D** |
|---|---|---|---|---|
| **Bestandteile** | Gew.-% | Gew.-% | Gew.-% | Gew.-% |
| Wasser | 25,7 | 30,1 | 59,0 | 62.5 |
| Toluyltriazol/Benzotriazol | 0,2 | 0,2 | 0,2 | 0,2 |
| Fettalkoholpolyglykolether | 3,6 | 3,6 | 3,0 | 3,0 |
| Oleoylsarkosid | 1,8 | 1,8 | 1,0 | 1,0 |
| Hexahydrotriazin | 0,5 | 0,5 | 1,0 | 1,0 |
| aliphat. Kohlenwasserstoff Siedebereich <200°C (BNS 4) | 42,8 | 42,8 | 13,0 | 13,0 |
| Synthetisches Natriumpetrolsul- | 1,8 | 1,8 | 1,0 | 1,0 |
| Kaliumhydroxid | 1,0 | 1,0 | 1,0 | 1,0 |
| Natriumcitrat | 0,9 | 0,9 | 1,0 | 1,0 |
| Triäthanolamin rein | | | | |
| Oleylethercarbonsäure 5 EO | 1,8 | 1,8 | 2,0 | 2,0 |
| 5-, 6-Carboxy-4-hexyl-2-cyclohexen-1-octansäure | 0,75 | 0,75 | | |
| Polysiloxan-Entschäumer | 0,25 | 0,25 | 0,5 | 0,5 |
| Monoethanolamin | 4,3 | 4,3 | 3,8 | 3,8 |
| Tallöliettsäure | 0,8 | 0,8 | | |
| 2-Ethylhexylphosphorsäure | 2,0 | 2,0 | 3,0 | 3,0 |
| 3-Jod-2Propinylbutylcarbamat | | | | |
| Bis(3-aminopropyl)-dodecyl-amin 0,5 | | 0,5 | | |
| **Koltosfettsäurealkanolamid** | 5,0 | 5,0 | 5,0 | 5,0 |
| **Tallölfeftsäurealkanolamid** | | | | |
| **n-Butanol** | 0,9 | | 1,0 | |
| **Benzylalkohol** | 2,5 | | 2,5 | |
| **Butyldiglykol** | 1,0 | | | |
| **Sebacinsäure** | 1,0 | 1,0 | | |
| **Dodecandisäure** | | | 1,0 | 1,0 |
| **Undecandisäure** | 1,0 | 1,0 | 1,0 | 1,0 |
| **Neodecansäure (C₁₀ Monocarbonsäure)** | | | | |
| **Summe** | 100,00 | 100,00 | 100,0 | 100,0 |
| **pH-Wert nach dem Verdünnen** | 9,40 | 9,40 | 9,2 | 8,6 |
| | | | | |
| **Spaltkorrosionstest** gemäß DSK N 762 830 | keine Korrosion | Ablagerungen im Zylinder, feste Ablagerungen, Linienkorrosion | keine Korrosion | Ablagerungen im Zylinder, feste Ablagerungen, Linienkorrosion |
| | | | | |

| **Tabelle 3** | **Beispiel 5** | **Vergleich E** |
|---|---|---|
| **Bestandteile** | Gew.-% | Gew.-% |
| Wasser | 61,5 | 61,5 |
| Toluyltriazol/Benzotriazol | 0,2 | 0,2 |
| Fettalkoholpolyglykolether | 3,0 | 3,0 |
| Oleoylsarkosid | 1,0 | 1,0 |
| Hexahydrotriazin | 1,0 | 1,0 |
| aliphat. Kohlenwasserstoff Siedebereich <200°C (BNS 4) | 13,0 | 13,0 |
| Synthetisches Natriumpetrolsulfonat | 1,0 | 1,0 |
| Kaliumhydroxid | 1,0 | 1,0 |
| Natriumcitrat | 1,0 | 1,0 |
| Triäthanolamin rein | 2,0 | 2,0 |
| Oleylethercarbonsäure 5 EO | 2,0 | 2,0 |
| 5-, 6-Carboxy-4-hexyl-2-cyclohexen-1-octansäure | | |
| Polysiloxan-Entschäumer | 0,5 | 0,5 |
| Monoethanolamin | 0,3 | 0,3 |
| Tallölfettsäure | | |
| 2-Ethylhexylphosphorsäure | | |
| 3-Jod-2Propinylbutylcarbamat | | |
| Bis(3-aminopropyl)-dodecylamin | | |
| **kokosfettsäurealkanolamid** | 5,0 | 5,0 |
| **Tallölfettsänrealkanolamid** | | |
| **n-Butanol** | 1,0 | 1,0 |
| **Benzylalkohol** | 1,5 | 1,5 |
| **Butyldiglykol** | 3,0 | 3,0 |
| **Sebacinsäure** | | |
| **Dodecandisäure** | 1,0 | |
| **Undecandisäure** | 1,0 | |
| **Neodecansäure (C₁₀ Monocarbonsäure)** | | 2,0 |
| **Summe** | 100,00 | 100,00 |
| **pH-Wert nach dem Verdünnen** | 8,9 | 9,0 |
| | | |
| **Spaltkorrosionstest** gemäß DSK N 762 830 | keine Korrosion | Ablagerungen im Zylinder, feste Ablagerungen, Linienkorrosion |
| | | |

Namentlich das Vergleichsbeispiel E läßt erkennen, daß eine Hydraulikflüssigkeit auf Wassergrundlage, die Neodecansäure, also eine C₁₀-Monocarbonsäure enthält, erhebliche Korrosionswirkungen entfaltet und demzufolge für die Anwendung als HFA-Hydraulikflüssigkeit ungeeignet ist, während das erfindungsgemäße Korrosionsschutzmittel und die es enthaltende HFA-Hydraulikflüssigkeit, welche sich durch die erfindungsgemäße Auswahl der besonderen aliphatischen Dicarbonsäuren von dem Produkt des Standes der Technik unterscheidet, keinerlei Korrosionswirkung zeigt und ohne weiteres für den Einsatz in beispielsweise hydraulischen Strebausbausystemen für den Bergbau geeignet ist.

Dieses Ergebnis der sprunghaften Verbesserung der Korrosionsschutzwirkung durch die erfindungsgemäße Kombination aus dem definierten Fettsäurealkanolamid, dem definierten Alkohol und der definierten aromatischen Monocarbonsäure beziehungsweise den definierten aliphatischen Dicarbonsäuren, ist überraschend und in keiner Weise zu erwarten gewesen.

## Patentansprüche

1. Korrosionsschutzmittel für funktionelle Flüssigkeiten, umfassend 5 bis 80 Gew.-% mindestens eines Fettsäurealkanolamids auf der Grundlage von gesättigten oder ungesättigten Fettsäuren mit 10 bis 20 Kohlenstoffatomen, 5 bis 80 Gew.-% mindestens eines Alkohols mit 2 bis 14 Kohlenstoffatomen ausgewählt aus der Isopropanol, n-Butanol, Butyldiglykol, Hexylenglykol, Butyltriglykol, Benzylalkohol und Phenoxyethanol umfassenden Gruppe und 5 bis 80 Gew.-% mindestens einer aromatischen Monocarbonsäure oder einer aliphatischen Dicarbonsäure mit 10 bis 12 Kohlenstoffatomen ausgewählt aus der Sebacinsäure, Undecandisäure, Dodecandisäure und p-tert-Butylbenzoesäure umfassenden Gruppe, wobei die Summe dieser Bestandteile 100 Gew.-% beträgt und die Gew.-% auf das Gewicht des Korrosionsschutzmittels bezogen sind.

2. Korrosionsschutzmittel nach Anspruch 1, **dadurch gekennzeichnet, dass** es 25 bis 60 Gew.-%, des mindestens einen Fettsäurealkanolamids, 15 bis 25 Gew.-% des mindestens einen Alkohols und 20 bis 50 Gew.-% der mindestens einen aromatischen Monocarbonsäure oder aliphatischen Dicarbonsäure enthält, und die Summe dieser Bestandteile 100 Gew.-% beträgt.

3. Korrosionsschutzmittel nach Anspruch 1 oder 2, **dadurch gekennzeichnet, dass** es Fettsäurealkanolamids auf der Grundlage von gesättigten oder ungesättigten Fettsäuren mit 12 bis 18 Kohlenstoffatomen und Alkanolaminen mit 2 bis 6 Kohlenstoffatomen enthält.

4. Korrosionsschutzmittel nach Anspruch 3, **dadurch gekennzeichnet, dass** es Fettsäurealkanolamids auf der Grundlage von gesättigten oder ungesättigten Fettsäuren mit 12 bis 18 Kohlenstoffatomen und Monoethanolamin, Diethanolamin, Triethanolamin, Monopropanolamin, Monoisopropanolamin, 2-Amino-2-methyl-1-propanol, 2-Amino-2-ethyl-1,3-propandiol und/oder Diglykolamin enthält.

5. Korrosionsschutzmittel nach Anspruch 4, **dadurch gekennzeichnet, dass** es als Fettsäurealkanolamid Kokosfettsäuremonoalkanolamid und/oder Tallölfettsäuremonoalkanolamid enthält.

6. Korrosionsschutzmittel nach Anspruch 5, **dadurch gekennzeichnet, dass** es als Fettsäurealkanolamid ein Umsetzungsprodukt aus Kokosfettsäure, Kokosöl, Tallölfettsäure und/oder Tallöl und Diglykolamin enthält.

7. Korrosionsschutzmittel nach Anspruch 5, **dadurch gekennzeichnet, dass** es als Fettsäurealkanolamid, Kokosfettsäuremonoethanolamid, Kokosfettsäuremonopropanolamid, Tallölfettsäuremonoethanolamid und/oder Tallölfettsäuremonopropanolamid enthält.

8. Wassermischbares Konzentrat für funktionelle Flüssigkeiten auf Wassergrundlage, enthaltend tierische, pflanzliche, mineralische und/oder synthetische Öle, Fette, Öl- oder Fettbestandteile als Schmiermittel, Fettalkohole, Biozide, Fungizide, Komplexbildner, Schwermetallinhibitoren, nichtionische oder anionische Emulgatoren, Dispergiermittel, Entschäumer, Korrosionsschutzmittel und Wasser und übliche Zusätze als Rest, **dadurch gekennzeichnet, dass** es als Korrosionsschutzmittel 2 bis 20 Gew.-%, vorzugsweise 5 bis 15 Gew.-% des Korrosionsschutzmittels nach einem der Ansprüche 1 bis 7 enthält, und die Gew.-% auf das Gewicht des Konzentrats bezogen sind.

9. Konzentrat nach Anspruch 8, **dadurch gekennzeichnet, dass** es 1 bis 12 Gew.-% mindestens eines Fettsäurealkanolamids auf der Grundlage von gesättigten oder ungesättigten Fettsäuren mit 10 bis 20 Kohlenstoffatomen, 1 bis 8 Gew.-% mindestens eines Alkohols mit 2 bis 14 Kohlenstoffatomen und 1 bis 8 Gew.-% mindestens einer aromatischen Monocarbonsäure oder aliphatischen Dicarbonsäure mit 10 bis 12 Kohlenstoffatomen enthält.

10. Konzentrat nach Anspruch 9, **dadurch gekennzeichnet, dass** es 2 bis 8 Gew.-% des mindestens einen Fettsäurealkanolamids, 1,5 bis 5 Gew.-% des mindestens einen Alkohols und 1 bis 5 Gew.-% der mindestens einen aromatischen Monocarbonsäure oder aliphatischen Dicarbonsäure enthält.

11. Konzentrat nach mindestens einem der Ansprüche 8 bis 10, **dadurch gekennzeichnet, dass** es Fettsäurealkanolamide auf der Grundlage von gesättigten oder ungesättigten Fettsäuren mit 12 bis 18 Kohlenstoffatomen und Alkanolaminen mit 2 bis 6 Kohlenstoffatomen enthält.

12. Konzentrat nach Anspruch 11, **dadurch gekennzeichnet, dass** es Fettsäurealkanolamide auf der Grundlage von gesättigten oder ungesättigten Fettsäuren mit 12 bis 18 Kohlenstoffatomen und Monoethanolamin, Diethanolamin, Triethanolamin, Monopropanolamin, Monoisopropanolamin, 2-Amino-2-methyl-1-propanol, 2-Amino-2-ethyl-1,3-propandiol und/oder Diglykolamin enthält.

13. Konzentrat nach Anspruch 12, **dadurch gekennzeichnet, dass** es als Fettsäurealkanolamide Kokosfettsäuremonoalkanolamid und/oder Tallölfettsäuremonoalkanolamid enthält.

14. Konzentrat nach Anspruch 13, **dadurch gekennzeichnet, dass** es als Fettsäurealkanolamid ein Umsetzungsprodukt aus Kokosfettsäure, Kokosöl, Tallölfettsäure und/oder Tallöl und Diglykolamin enthält.

15. Konzentrat nach Anspruch 13, **dadurch gekennzeichnet, dass** es als Fettsäurealkanolamid Kokosfettsäuremonoethanolamid, Kokosfettsäuremonopropanolamid, Tallölfettsäuremonoethanolamid und/oder Tallölfettsäuremonopropanolamid enthält.

16. Konzentrat nach mindestens einem der Ansprüche 8 bis 15, **dadurch gekennzeichnet, dass** es 0,5 bis 3 Gew.-% einer bioziden Verbindung, ausgewählt aus bioziden quaternären Ammoniumverbindungen, Guanidinderivaten, O- oder N-Formalen, O- oder N-Acetalen, Isothiazolinen, Isothiazolinonen, aliphatischen Aminen oder Diaminen, 3-Iod-2-propinyl-butylcarbamat, Bis(3-aminopropyl)-dodecylamin und Mischungen davon als Biozid enthält.

17. Konzentrat nach mindestens einem der Ansprüche 8 bis 16, **dadurch gekennzeichnet, dass** es 0,5 bis 3 Gew.-% eines fungiziden Pyridinderivats, vorzugsweise Pyrithion oder ein Pyrithionderivat, wie 2-Pyridinthiol-1-oxid-Natriumsalz als Fungizid oder Bakterizid enthält.

18. Konzentrat nach mindestens einem der Ansprüche 8 bis 17, **dadurch gekennzeichnet, dass** sie 0,5 bis 5 Gew.- % Ethylendiamintetraessigsäure oder deren Alkali- oder Ammoniumsalze, Natriumcitrat, Natriumgluconat, N,N'-Disalicyliden und/oder Derivate davon als Komplexbildner enthält.

19. Konzentrat nach mindestens einem der Ansprüche 8 bis 18, **dadurch gekennzeichnet, dass** es 1 bis 8 Gew.-%, vorzugsweise 2 bis 5 Gew.-% eines aus Phosphorsäureestern, wie Ethylhexylphosphorsäure, Phosphonsäurederivaten, Diaminoxethylat, Triaminoxethylat, Alkylimidazolinen, Polyaminnaphthensäureamiden, synthetischen oder natürlichen Sulfonaten, wie Erdölsulfonaten, p-tert-Butylbenzoesäure, Tricarbonsäuren, Neodecansäure, 5- oder 6-Carboxy-4-hexyl-2-hexen-1-octansäure, gesättigten oder ungesättigten Fettsäuren, ethoxylierten oder propoxylierten Fettsäuren und Fettsäurealkanolamiden. Thiadiazolverbindungen und Mischungen davon ausgewählten zusätzlichen Korrosionsschutzmittels enthält.

20. Konzentrat nach mindestens einem der Ansprüche 8 bis 19, **dadurch gekennzeichnet, dass** es 3 bis 25 Gew.-% eines Umsetzungsprodukts aus Borsäure und primären oder tertiären Alkanolaminen als zusätzliches Korrosionsschutzmittel enthält.

21. Konzentrat nach mindestens einem der Ansprüche 8 bis 20, **dadurch gekennzeichnet, dass** es 0,05 bis 1,5 Gew.-% Benzotriazol und/oder Toluyltriazol und/oder Derivate davon als Schwermetallinhibitor enthält.

22. Konzentrat nach mindestens einem der Ansprüche 8 bis 21, **dadurch gekennzeichnet, dass** es 3 bis 70 Gew.-% eines natürlichen oder synthetischen Mineralöls, 2 bis 40 Gew.-% eines Esteröls, 1 bis 6 Gew.-% eines phosphatierten und/oder ethoxylierten Alkohols und/oder 2 bis 35 Gew.-% eines Polyalkylenglykols und/oder Polyvinylpyrrolidons als tierisches, pflanzliches, mineralisches und/oder synthetisches Schmiermittel, mit der Maßgabe enthält, dass dieses Schmiermittel 10 bis 70 Gew.-% des Konzentrats ausmacht.

23. Konzentrat nach mindestens einem der Ansprüche 8 bis 22, **dadurch gekennzeichnet, dass** es 0,05 bis 1 Gew.- % einer Siloxanverbindung als Entschäumer enthält.

24. Konzentrat nach mindestens einem der Ansprüche 8 bis 23, **dadurch gekennzeichnet, dass** es 1 bis 5 Gew.-% Oleoylsarcosid und/ oder ethoxylierte Oleylethercarbonsäure als Emulgator enthält.

25. Konzentrat nach mindestens einem der Ansprüche 8 bis 24, **dadurch gekennzeichnet, dass** es 0,2 bis 5 Gew.- % eines Acrylpolymersalzes, insbesondere eines Salzes einer Poly(meth)acrylsäure als Dispergiermittel enthält.

26. Konzentrat nach mindestens einem der Ansprüche 9 bis 25, **dadurch gekennzeichnet, dass** es nach dem Verdünnen mit Wasser auf einen Konzentratgehalt von 1 bis 20 Gew.-%, bezogen auf die dabei erhaltene funktionelle Flüssigkeit, einen pH-Wert von 8,4 bis 9,8, vorzugsweise von 9,0 bis 9,5 aufweist.

27. Verwendung des wassermischbaren Konzentrats nach mindestens einem der Ansprüche 8 bis 26 für die Herstellung eines Schmiermittels, eines Schleifmittels, einer Hydraulikflüssigkeit und eines Kühlschmiermittels auf Wassergrundlage für die Metallumformung und Metallzerspanung durch Vermischen von 1 bis 20 Gew.-% des Konzentrats mit 99 bis 80 Gew.-% Wasser.

## Claims

1. Corrosion protectant for functional fluids, comprising 5 to 80 weight % of at least one fatty acid alkanolamide based on saturated or unsaturated fatty acids with 10 to 20 carbon atoms, 5 to 80 weight % of at least one alcohol with 2 to 14 carbon atoms selected from the group comprising isopropanol, n-butanol, butyl diglycol, hexylene glycol, butyl triglycol, benzyl alcohol, and phenoxyethanol, and 5 to 80 weight % of at least one aromatic monocarboxylic acid or an aliphatic dicarboxylic acid with 10 to 12 carbon atoms selected from the group comprising sebacic acid, undecanedioic acid, dodecanedioic acid, and p-tert-butylbenzoic acid, where the sum of these components is 100 weight % and the weight % is relative to the weight of the corrosion protectant.

2. Corrosion protectant as in claim 1, **characterized in that** it contains 25 to 60 weight % of at least one fatty acid alkanolamide, 15 to 25 weight % of at least one alcohol, and 20 to 50 weight % of at least one aromatic monocarboxylic acid or aliphatic dicarboxylic acid, and the sum of these components is 100 weight %.

3. Corrosion protectant as in claim 1 or 2, **characterized in that** it contains fatty acid alkanolamides based on saturated or unsaturated fatty acids with 12 to 18 carbon atoms and alkanolamines with 2 to 6 carbon atoms.

4. Corrosion protectant as in claim 3, **characterized in that** it contains fatty acid alkanolamides based on saturated or unsaturated fatty acids with 12 to 18 carbon atoms and monoethanolamine, diethanolamine, triethanolamine, monopropanolamine, monoisopropanolamine, 2-amino-2-methyl-1-propanol, 2-amino-2-ethyl-1,3-propandiol and/or diglycolamine.

5. Corrosion protectant as in claim 4, **characterized in that** it contains coco fatty acid monoalkanolamide and/or tall oil fatty acid monoalkanolamide as the fatty acid alkanolamide.

6. Corrosion protectant as in claim 5, **characterized in that** it contains a reaction product of coco fatty acid, coconut oil, tall oil fatty acid, and/or tall oil and diglycolamine as the fatty acid alkanolamide.

7. Corrosion protectant as in claim 5, **characterized in that** it contains coco fatty acid monoethanolamide, coco fatty acid monopropanolamide, tall oil fatty acid monoethanolamide and/or tall oil fatty acid monopropanolamide as the fatty acid alkanolamide.

8. Water-soluble concentrate for aqueous functional fluids containing animal, vegetable, mineral, and/or synthetic oils, fats, oil or fat components as a lubricant, fatty alcohols, biocides, fungicides, complexing agents, heavy metal inhibitors, nonionic or anionic emulsifiers, dispergents, anti-foaming agents, corrosion protectant, and water, and typical additives as a remainder, **characterized in that** it contains as a corrosion protectant 2 to 20 weight %, preferably 5 to 15 weight %, of the corrosion protectant as in one of the claims 1 through 7, and the weight % is relative to the weight of the concentrate.

9. Concentrate as in claim 8, **characterized in that** it contains 1 to 12 weight % of at least one fatty acid alkanolamide based on saturated or unsaturated fatty acids with 10 to 20 carbon atoms, 1 to 8 weight % of at least one alcohol with 2 to 14 carbon atoms, and 1 to 8 weight % of at least one aromatic monocarboxylic acid or aliphatic dicarboxylic acid with 10 to 12 carbon atoms.

10. Concentrate as in claim 9, **characterized in that** it contains 2 to 8 weight % of at least one fatty acid alkanolamide, 1.5 to 5 weight % of at least one alcohol, and 1 to 5 weight % of at least one aromatic monocarboxylic acid or aliphatic dicarboxylic acid.

11. Concentrate as in at least one of the claims 8 through 10, **characterized in that** it contains fatty acid alkanolamides based on saturated or unsaturated fatty acids with 12 to 18 carbon atoms and alkanolamines with 2 to 6 carbon atoms.

12. Concentrate as in claim 11, **characterized in that** it contains fatty acid alkanolamides based on saturated or unsaturated fatty acids with 12 to 18 carbon atoms and monoethanolamine, diethanolamine, triethanolamine, monopropanolamine, monoisopropanolamine, 2-amino-2-methyl-1-propanol, 2-amino-2-ethyl-1,3-propandiol and/or diglycolamine.

13. Concentrate as in claim 11, **characterized in that** it contains coco fatty acid monoalkanolamide and/or tall oil fatty acid monoalkanolamide as the fatty acid alkanolamide.

14. Concentrate as in claim 13, **characterized in that** it contains a reaction product of coco fatty acid, coconut oil, tall oil fatty acid, and/or tall oil and diglycolamine as the fatty acid alkanolamide.

15. Concentrate as in claim 13, **characterized in that** it contains coco fatty acid monoethanolamide, coco fatty acid monopropanolamide, tall oil fatty acid monoethanolamide and/or tall oil fatty acid monopropanolamide as the fatty acid alkanolamide.

16. Concentrate as in at least one of the claims 8 to 15, **characterized in that** it contains 0.5 to 3 weight % of a biocidal compound that is selected from biocidal quaternary ammonium compounds, guanidine derivates, O- or N-formals, O- or N-acetals, isothiazolines, isothiazolinones, aliphatic amines or diamines, 3-iodine-2-propinyl-butyl carbamate, bis(3-aminopropyl)-dodecylamine and mixtures thereof.

17. Concentrate as in at least one of the claims 8 to 16, **characterized in that** it contains 0.5 to 3 weight % of a fungicidal pyridine derivate, preferably pyrithion or a pyrithion derivate such as 2-pyridinthiol-1-oxide sodium salt as a fungicide or bactericide.

18. Concentrate as in at least one of the claims 8 to 17, **characterized in that** it contains 0.5 to 5 weight % of ethylenediaminetetraacetic acid or its alkali or ammonium salts, sodium citrate, sodium gluconate, N,N'-disalicylidene, and/or derivates of them as a complexing agent.

19. Concentrate as in at least one of the claims 8 to 18, **characterized in that** it contains 1 to 8 weight %, preferably 2 to 5 weight % of an additional corrosion protectant selected from phosphoric acid esters, such as ethylhexylphosphoric acid, phosphonic acid derivatives, diamine oxethylate, triamine oxethylate, alkylimidazolines, polyaminenaphthalenic acid amides, synthetic or natural sulfonates, such as petroleum sulfonates, p-tert-butyl benzoic acid, tricarboxylic acids, neodecanoic acids, 5 or 6-carboxy-4-hexyl-2-hexene-1-octane acid, saturated or unsaturated fatty acids, ethoxylated or propoxylated fatty acids and fatty acid alkanolamides, thiadiazole compounds, and mixtures of these.

20. Concentrate as in at least one of the claims 8 to 19, **characterized in that** it contains 3 to 25 weight % of a reaction product from boric acid and primary or tertiary alkanolamines as an additional corrosion protectant.

21. Concentrate as in at least one of the claims 8 to 20, **characterized in that** it contains 0.05 to 1.5 weight % benzotriazole and/or toluyltriazole and/or derivatives thereof as a heavy metal inhibitor.

22. Concentrate as in at least one of the claims 8 to 21, **characterized in that** it contains 3 to 70 weight % of a natural or synthetic mineral oil; 2 to 40 weight % of an ester oil; 1 to 6 weight % of a phospated and/or ethyloxylated alcohol and/or 2 to 35 weight % of a polyalkylene glycol and/or polyvinylpyrrolidone as an animal, vegetable, mineral, and/or synthetic lubricant, with the requirement that this lubricant makes up 10 to 70 weight % of the concentrate.

23. Concentrate as in at least one of the claims 8 to 22, **characterized in that** it contains 0.05 to 1 weight % of a siloxane compound as a defoamer.

24. Concentrate as in at least one of the claims 8 to 23, **characterized in that** it contains 1 to 5 weight % oleoylsarcoside and/or ethoxylated oleylethercarboxylic acid as an emulsifier.

25. Concentrate as in at least one of the claims 8 to 24, **characterized in that** it contains 0.2 to 5 weight % of an acrylic polymer salt as a dispersant, in particular a salt of a poly(meth)acrylic acid.

26. Concentrate as in at least one of the claims 8 to 25, **characterized in that** it has a pH value of 8.4 to 9.8, preferably 9.0 to 9.5, after diluting with water to a concentration of 1 to 20 weight % relative to the functional fluid obtained.

27. Use of the water-soluble concentrate as in at least one of the claims 8 through 26 for the manufacture of a lubricant, an abrasive, a hydraulic fluid, and a coolant/lubricant on an aqueous basis for metal forming and metal cutting, by mixing from 1 to 20 weight % with 99 to 80 weight % of water.

## Revendications

1. Inhibiteur de corrosion pour fluides fonctionnels comprenant de 5 à 80 % en poids au moins d'un alcanolamide d'acide gras à base d'acides gras saturés ou insaturés avec 10 à 20 atomes de carbone, de 5 à 80 % en poids au moins d'un alcool avec 2 à 14 atomes de carbone sélectionné parmi le groupe comprenant l'isopropanol, du n-butanol, du diglycol de butyle, de l'hexylèneglycol, du triglycol de butyle, de l'alcool benzylique et du phénoxyéthanol et de 5 à 80 % en poids au moins d'un acide monocarboxylique aromatique ou d'un acide dicarboxylique aliphatique avec 10 à 12 atomes de carbone sélectionné parmi le groupe comprenant l'acide sébacique, l'acide undécanediolque, l'acide dodécanediolque et l'acide p-tell butyle benzoïque, la somme de ces composants s'élevant à 100% en poids et les % en poids étant relatifs au poids de l'inhibiteur de corrosion.

2. Inhibiteur de corrosion selon la revendication 1 **caractérisé en ce qu'**il contient de 25 à 60 % en poids ou au moins un alcanolamide d'acide gras, de 15 à 25% en poids ou au moins un alcool et de 20 à 50% en poids ou au moins un acide monocarboxylique aromatique ou acide dicarboxylique aliphatique, et **en ce que** la somme de ces composants s'élève à 100 % en poids.

3. Inhibiteur de corrosion selon la revendication 1 ou 2, **caractérisé en ce qu'**il contient des alcanolamides d'acide gras à base d'acides gras saturés ou insaturés avec 12 à 18 atomes de carbones et d'alcanolamines avec 2 à 6 atomes de carbone.

4. Inhibiteur de corrosion selon la revendication 3, **caractérisé en ce qu'**il contient des alcanolamides d'acide gras à base d'acides gras saturés ou insaturés avec 12 à 18 atomes de carbones et de monoéthanolamine, diéthanolamine, triéthanolamine, monopropanolamine, monoisopropanolamine, 2-amino-2-méthyle-1-propanol, 2-amino-2-éthyle1,3-propanediol et/ou diglycolamine.

5. Inhibiteur de corrosion selon la revendication 4, **caractérisé en ce qu'**il contient, en tant qu'alcanolamide d'acide gras, du monoalcanolamide d'acide gras de coco et/ou du monoalcanolamide d'acide gras de tallol.

6. Inhibiteur de corrosion selon la revendication 5, **caractérisé en ce qu'**il contient, en tant qu'alcanolamide d'acide gras, un produit de transformation fabriqué à partir d'acide gras de coco, d'huile de coco, d'acide gras de tallol et/ou de tallol et de diglycolamine.

7. Inhibiteur de corrosion selon la revendication 5, **caractérisé en ce qu'**il contient, en tant qu'alcanolamide d'acide gras, du monoéthanolamide d'acide gras de coco, du monopropanolamide d'acide gras de coco, du monoéthanolamide d'acide gras de tallol et/ou du monopropanolamide d'acide gras de tallol.

8. Concentré pour fluides fonctionnels miscible à l'eau sur base aqueuse, contenant des huiles, graisses, composants d'huile ou de graisse animales, végétales, minérales et/ou synthétiques, en tant que lubrifiant, alcools gras, biocides, fongicides, agent complexant, inhibiteurs de métaux lourds, émulsifiants non ioniques ou anioniques, agents de dispersion, agents anti-mousse, inhibiteur de corrosion et de l'eau et des additifs habituels en tant que résidu **caractérisé en ce qu'**il contient, en tant qu'inhibiteur de corrosion, de 2 à 20% en poids, de préférence de 5 à 15 % en poids d'inhibiteur de corrosion selon l'une quelconque des revendications 1 à 7, et **en ce que** les % en poids sont relatifs au poids du concentré.

9. Concentré selon la revendication 8, **caractérisé en ce qu'**il contient de 1 à 12% en poids au moins d'un alcanolamide d'acide gras à base d'acides gras saturés ou insaturés avec 10 à 20 atomes de carbone, de 1 à 8 % en poids au moins d'un alcool avec 2 à 14 atomes de carbone et de 1 à 8 % en poids au moins d'un acide monocarboxylique aromatique ou d'un acide dicarboxylique aliphatique avec 10 à 12 atomes de carbones.

10. Concentré selon la revendication 9, **caractérisé en ce qu'**il contient de 2 à 8% en poids ou au moins un alcanolamide d'acide gras, de 1,5 à 5 % en poids ou au moins un alcool et de 1 à 5 % en poids ou au moins un acide monocarboxylique aromatique ou acide dicarboxylique aliphatique.

11. Concentré selon au moins l'une quelconque des revendications 8 à 10, **caractérisé en ce qu'**il contient des alcanolamides d'acide gras à base d'acides gras saturés ou insaturés avec 12 à 18 atomes de carbones et d'alcanolamines avec 2 à 6 atomes de carbone.

12. Concentré selon la revendication 11, **caractérisé en ce qu'**il contient des alcanolamides d'acide gras à base d'acides gras saturés ou insaturés avec 12 à 18 atomes de carbones et du monoéthanolamine, diéthanolamine, triéthanolamine, monopropanolamine, monoisopropanolamine, 2-amino-2-méthyle-1-propanol, 2-amino-2-éthyle1,3-propandiol et/ou diglycolamine.

13. Concentré selon la revendication 12, **caractérisé en ce qu'**il contient, en tant qu'alcanolamides d'acide gras, du monoalcanolamide d'acide gras de coco et/ou du monoalcanolamide d'acide gras de tallol.

14. Concentré selon la revendication 13, **caractérisé en ce qu'**il contient, en tant qu'alcanolamide d'acide gras, un produit de transformation fabriqué à partir d'acide gras de coco, d'huile de coco, d'acide gras de tallol et/ou de tallol et de diglycolamine.

15. Concentré selon la revendication 13, **caractérisé en ce qu'**il contient, en tant qu'alcanolamide d'acide gras, du monoéthanolamide d'acide gras de coco, du monopropanolamide d'acide gras de coco, du monoéthanolamide d'acide gras de tallol et/ou monopropanolamide d'acide gras de tallol.

16. Concentré selon au moins l'une quelconque des revendications 8 à 15, **caractérisé en ce qu'**il contient de 0,5 à 3 % en poids d'un composé biocide, sélectionné parmi des composés d'ammonium quaternaires biocides, des dérivés de guanidine, des formals O ou N, des acétals O ou N, des isothiazolines, des isothiazolinones, des amines ou diamines aliphatiques, le carbamate de butyle de 3-iode-2-propinyle, la bis(3-aminopropyle)-dodécylamine et des mélanges de ceux-ci en tant que biocide.

17. Concentré selon au moins l'une quelconque des revendications 8 à 16, **caractérisé en ce qu'**il contient de 0,5 à 3 % en poids d'un dérivé de pyridine fongicide, de préférence du pyrithion ou un dérivé de pyrithion, comme du sel de sodium de 2-pyridinethiole-1 -oxyde en tant que fongicide ou bactéricide.

18. Concentré selon au moins l'une quelconque des revendications 8 à 17, **caractérisé en ce qu'**il contient de 0,5 à 5 % en poids d'acide tétra-acétique d'éthylène diamine ou de ses sels alcalins ou sels d'ammonium, de citrate de sodium, de gluconate de sodium, d'acides disalicyliques N,N' et/ou de dérivés de ceux-ci en tant qu'agent complexant.

19. Concentré selon au moins l'une quelconque des revendications 8 à 18, **caractérisé en ce qu'**il contient de 1 à 8 % en poids, de préférence de 2 à 5 % en poids d'un inhibiteur de corrosion additionnel sélectionné parmi des esters phosphoriques comme l'acide phosphorique d'éthylhexyle, des dérivés d'acide phosphonique, du diaminoxéthylate, du triaminoxéthylate, de l'alkylimidazoline, des amides d'acide naphténique de polyamine, des sulfonates synthétiques ou naturels comme les sulfonates de pétrole, de l'acide p-tert butyle benzoïque, des acides tricarboxyliques, du néodécanoate, du 5-ou-6-carboxy-4-hexylène-2-hexanes-1-octanoate, des acides gras saturés ou insaturés, des acides gras et alcanolamides d'acides gras éthoxylés ou propoxylés, des composés de thiadiazoles et des mélanges de ceux-ci.

20. Concentré selon au moins l'une quelconque des revendications 8 à 19, **caractérisé en ce qu'**il contient de 3 à 25 % en poids d'un produit de transformation fabriqué à partir d'acide borique et d'alcanolamines primaires ou tertiaires en tant qu'inhibiteur de corrosion additionnel.

21. Concentré selon au moins l'une quelconque des revendications 8 à 20, **caractérisé en ce qu'**il contient de 0,05 à 1,5 % en poids de triazole benzoïque et/ou de triazole toluique et/ou de dérivés de ceux-ci en tant qu'inhibiteur de métaux lourds.

22. Concentré selon au moins l'une quelconque des revendications 8 à 21, **caractérisé en ce qu'**il contient de 3 à 70 % en poids d'une huile minérale naturelle ou synthétique, de 2 à 40 % en poids d'une huile-ester, de 1 à 6 % en poids d'un alcool phosphaté et/ou éthoxylé et/ou de 2 à 35 % en poids d'un polyalkylène-glycol et/ou polyvinylpyrrolidone en tant que lubrifiant animal, végétal, minéral et/ou synthétique à condition que ce lubrifiant représente de 10 à 70 % en poids du concentré.

23. Concentré selon au moins l'une quelconque des revendications 8 à 22, **caractérisé en ce qu'**il contient de 0,05 à 1 % en poids d'un composé de siloxane en tant qu'agent anti-mousse.

24. Concentré selon au moins l'une quelconque des revendications 8 à 23, **caractérisé en ce qu'**il contient de 1 à 5 % en poids d'un sarcoside d'oléyle et/ou acide carboxylique éthoxylé d'éther d'oléyle en tant qu'émulsifiant.

25. Concentré selon au moins l'une quelconque des revendications 8 à 24, **caractérisé en ce qu'**il contient de 0,2 à 5 % en poids d'un sel de polymère acrylique, notamment d'un sel d'un acide poly(méth)acrylique en tant qu'agent de dispersion.

26. Concentré selon au moins l'une quelconque des revendications 8 à 25, **caractérisé en ce qu'**il présente après dilution à l'eau à une teneur de concentré de 1 à 20 % en poids, en fonction du fluide fonctionnel alors obtenu, un pH de 8,4 à 9,8, de préférence de 9,0 à 9,5.

27. Utilisation du concentré miscible à l'eau selon au moins l'une quelconque des revendications 8 à 26, pour la fabrication d'un lubrifiant, d'un abrasif, d'un fluide hydraulique et d'un agent lubrifiant réfrigérant sur base aqueuse pour la transformation des métaux et l'enlèvement des copeaux de métaux par mélange de 1 à 20 % en poids du concentré avec de 99 à 80 % en poids d'eau.
